# FASCICULE DE BREVET EUROPEEN

(11) **EP 0 471 608 B1**
(45) Date de publication et mention de la délivrance du brevet: **07.08.1996**
(21) Numéro de dépôt: 91402200.9
(22) Date de dépôt: 06.08.1991
(51) Int. Cl.: B22D 11/06

(54) **Procédé et dispositif de fabrication d'une bande en acier inoxydable semi-ferritique à partir de métal en fusion**
Verfahren und Vorrichtung zur Herstellung eines nichtoxydierbaren halbferretischen Stahlbandes aus flüssigem Metall
Method of and installation for producing nonoxidizable half ferritic steel strips from liquid metal

(30) Priorité: 13.08.1990 FR 9010304
(43) Date de publication de la demande: 19.02.1992
(73) Titulaire: USINOR SACILOR, F-92800 Puteaux (FR); Thyssen Stahl Aktiengesellschaft, D-47166 Duisburg (DE)
(72) Inventeur: Demarez, Philippe, F-62122 Labeuvriere (FR); Hauser, Jean-Michel, F-73400 Ugine (FR)
(74) Mandataire: Martin, Jean-Paul

(56) Documents cités:
- US-A- 4 723 997
- PATENT ABSTRACTS OF JAPAN vol. 14, no. 87 (M- 937)(4030), 19 février 1990; & JP - A - 1299745 (ISHIKAWAJAMA) 04.12.1989
- PATENT ABSTRACTS OF JAPAN vol. 11, no. 326 (C-
- 454)(2773), 23 octobre 1987; & JP - A - 62112751 (NIPPON STEEL) 23.05.1987
- PATENT ABSTRACTS OF JAPAN vol. 12, no. 45 (M- 667)(2892), 10 février 1988; & JP - A - 62197247 (NIPPON YAKIN) 31.08.1987
- * EP-A-0352716 *EP-A-0378705 *Stahlschlüssel Wegst, (1983), p. 344;

## Description

La présente invention a pour objet un procédé et un dispositif de fabrication d'une bande en acier inoxydable semi-ferritique, à partir d'un bain de métal en fusion.

Plus particulièrement l'invention concerne un dispositif de coulée continue, sur deux cylindres, d'acier inoxydable semi-ferritique en bande mince.

On rappelle que le terme "semi-ferritique" signifie que la structure ferritique, dont l'arrangement cristallographique est cubique centré, est susceptible de se transformer, à température élevée (900 - 1100°C), partiellement en structure austénitique, dont l'arrangement cristallographique est cubique à faces centrées.

Comme on le sait, les procédés et dispositifs de coulée continue de bandes d'acier en épaisseur mince sont encore actuellement expérimentaux. Le métal est solidifié dans une lingotière de coulée continue constituée de deux cylindres refroidis, tournant dans des sens opposés et disposés l'un en regard de l'autre, avec leurs axes parallèles et à un écartement déterminé, définissant entre eux un espace de coulée obturé aux extrémités opposées des cylindres par des plaques de fermeture.

Compte tenu de la vitesse de refroidissement à l'air des bandes d'acier solidifiées extraites en continue de l'espace de coulée, on constate que si l'on veut couler des bandes d'acier inoxydable semi-ferritique, il se forme au cours du refroidissement de l'austénite. Cette dernière, absente initialement de la structure monophasée ferritique, se transforme en fin de refroidissement en martensite dure. Plus précisément, et par exemple pour des nuances semi-ferritiques contenant 17% Cr et environ 0,050%C, alors que pendant et juste après la solidification, la structure de l'acier est monophasée ferritique, l'austénite apparaît au cours du refroidissement, en proportion maximale de 40 à 50%. La martensite résultant ensuite de la transformation de l'austénite est une phase très dure par rapport à la ferrite environnante.

Cette structure hétérogène entraîne des difficultés de manipulation et de déformation du métal au cours de l'enroulage et du déroulage de la bande, et du laminage à froid direct de la structure brute de coulée, en particulier des difficultés pour cisailler et bobiner les bandes en sortie de ligne de coulée. Un autre inconvénient résultant de ce procédé de coulée réside dans le fait que la bande sortant de la lingotière subit une oxydation superficielle au contact de l'air environnant.

L'installation décrite dans le document EP-181 090 comporte un dispositif de refroidissement d'une bande, d'alliage Fe-Si par exemple, coulée entre deux cylindres, implanté juste avant un dispositif de laminage et de bobinage de ladite bande. Toutefois, elle n'est aucunement adaptée à la coulée d'acier inox semi-ferritique, car, d'une part, ce dispositif de refroidissement est implanté très en aval de la lingotière, et d'autre part, il utilise code milieu refroidissant un gaz ou un brouillard, n'imposant qu'une vitesse de refroidissement relativement modérée à la bande.

Le document EP-A 0 378 705 décrit un procédé de fabrication d'une bande en acier inoxydable austénitique à grains fins. Le métal est solidifié dans une lingotière de coulée continue à deux cylindres refroidis tournant en sens opposés et disposés l'un en regard de l'autre.

Le refroidissement consiste a imposer à la bande en sortie des cylindres (alors qu'elle se trouve à une température de 1300°C environ) d'abord un premier refroidissement forcé rapide, soit a une vitesse de l'ordre (voir exemple 1 p. 15-16) de 220 à 400°C/sec, mais seulement pendant un laps de temps très bref (de 1 sec environ), de manière à amener la bande à une température de 1200°C environ. Dans les 2-3 sec suivantes, la bande se refroidit naturellement à une vitesse faible et subit un laminage a chaud, puis elle subit enfin un deuxième refroidissement forcé à une vitesse plus modérée (50°C/sec sont suffisants) qui l'amène en 3,5 - 4 sec d'une température de 900-1000°C a une température de 550°C environ.

L'invention a donc pour but de réaliser un procédé et un dispositif permettant d'éliminer ces insuffisances.

Conformément à l'invention, le procédé comporte les caractéristiques mentionnées a la revendication 1.

En refroidissant très rapidement à partir d'une température supérieure à la température limite d'existence de l'austénite (température qui est généralement de l'ordre de 1200° à 1250°C pour les nuances considérées), et inférieure à la température de fin de solidification, on constate en effet qu'il est possible de figer la structure ferritique, et d'empécher la formation d'austénite.

En refroidissant de plus la bande juste en dessous des cylindres de coulée, on profite de l'effet de trempe de la peau du métal par le matériau conducteur des cylindres de coulée, la bande étant refroidie à partir d'une température supérieure à la température d'apparition de l'austénite dans la matrice ferritique.

Suivant un premier mode de réalisation de l'invention, on utilise comme milieu de trempe un bain d'alliage fondu à base de plomb, d'étain et de zinc ou de deux de ces métaux ou un bain d'un seul de ceux-ci, ou un sel fondu, dans lequel sont immergés la partie inférieure des cylindres et le haut de la bande, et on empêche ledit moyen de trempe d'être entraîné par le défilement de la bande, par exemple par soufflage de jets de fluide sur la bande à la sortie du bain de trempe ou à l'aide de champs électromagnétiques.

Le sel fondu peut être avantageusement le mélange suivant (% en masse) :
- 50 à 60% KNO3
- 40 à 50% NaNO2
- 0 à 10% NaNO3

Ce mélange fond vers 140°C et est utilisable entre 160 et 500°C.

Suivant un second mode de réalisation du procédé visé par l'invention, on utilise comme moyen de trempe un gaz inerte réfrigéré à l'état liquide, qu'on projette sur le haut de la bande sur ses faces opposées et sous les cylindres.

Le dispositif destiné à la mise en oeuvre de ce procédé comprend une lingotière de coulée continue formée de deux cylindres refroidis, tournant dans des sens opposés et disposés l'un en regard de l'autre de manière à définir entre eux un espace de coulée, et des moyens de trempe pour faire subir à la bande d'acier solidifiée, sous la lingotière, un refroidissement suffisamment rapide pour empêcher la formation d'austénite. Préférentiellement ces moyens permettent d'assurer une vitesse de refroidissement de 300°C/s au moins jusqu'à une température de la bande coulée d'environ 500°C au moins.

D'autres particularités et avantages de l'invention apparaîtront au cours de la description qui va suivre, faite en référence aux dessins annexés qui en illustrent deux modes de réalisation à titre d'exemples non limitatifs.

La figure 1 est une vue en élévation en bout schématique d'un dispositif de coulée continue d'une bande de métal entre deux cylindres, équipé d'un récipient placé sous les cylindres et contenant un bain liquide de trempe des bandes extraites du dispositif.

La figure 2 est une vue en élévation en bout schématique, analogue à la Fig.1, d'une seconde forme de réalisation du dispositif selon l'invention.

En se reportant à la Fig.1, on voit un dispositif de coulée continue d'un bain de métal liquide 1 entre deux cylindres 2 disposés horizontalement et parallèlement l'un à l'autre, de manière à délimiter entre eux un espace de coulée d'une bande mince solidifiée 3. Ce dispositif forme une lingotière de coulée continue, les cylindres 2 étant refroidis et entraînés en rotation dans des sens opposés l'un à l'autre suivant les flèches portées sur la Fig.1, par des moyens connus en eux-mêmes et non représentés.

Afin de permettre plus particulièrement la fabrication de bandes 3 en acier inoxydable semi-ferritique, le dispositif est complété par un récipient 4 placé sous les cylindres 2, dont le fond est percé dans sa zone centrale d'une ouverture 5 de passage de la bande 3, et qui contient un bain liquide 6 de trempe de la bande 3. Les dimensions du récipient 4 et le niveau du bain 6 dans celui-ci sont tels que la partie inférieure des cylindres 2 et la partie supérieure de la bande 3 en défilement continu sont immergées dans le bain 6.

Le bain liquide 6 doit être à une température qui n'excède pas 300 à 350°C environ, dans lequel est donc brutalement plongée la bande 3 à environ 1300°C. De plus, le bain 6 doit être choisi en un matériau non polluant de manière rédhibitoire pour la bande 3.

A titre d'exemples non limitatifs, il est ainsi possible d'utiliser un bain de trempe constitué par un alliage fondu de plomb, de zinc et d'étain, ou de deux de ces métaux, ou un bain d'un seul de ces métaux. On peut également utiliser un sel fondu tel que le mélange précité de sels de sodium et de potassium.

Le dispositif de coulée comprend également des moyens pour retenir le liquide de trempe entraîné par le défilement de la bande 3. Dans l'exemple représenté, ces moyens consistent en deux rangées de buses 7, placées sous le fond du récipient 4 de chaque côté de la bande 3, et orientées vers l'intersection de cette dernière et de l'ouverture 5, de manière à pouvoir projeter un fluide sur la surface de la bande 3 à sa sortie du récipient 4. Le fluide peut être de l'eau à température ambiante (20°C par exemple) ou un mélange atomisé eau-air à un débit suffisant pour retenir à l'intérieur du récipient 4 le liquide du bain 6.

A titre d'exemple numérique indicatif, ce débit peut être de 50 m³/h pour une vitesse linéaire de défilement de la bande 3 de l'ordre de 1m/s, correspondant à des cylindres 2 d'un diamètre de 1,50m tournant à moins d'un quart de tour/seconde. Afin d'éviter la formation d'austénite dans la bande 3 au cours de son refroidissement, celle-ci doit être refroidie de 1300°C à 500°C environ à une vitesse de 300°C/s. Or, les bains précités permettent une vitesse de refroidissement de 2700°C/s environ.

De ce fait, pour une bande de 3,5mm d'épaisseur défilant à 1m/s, la hauteur appropriée du bain 6 traversée par la bande 3, peut être de 40cm environ, pour que la bande 3 sorte du bain à environ 500°C.

Bien entendu, il n'est pas nécessaire que la bande sorte du bain de trempe par le fond du récipient. A l'intérieur du bain, la bande peut être déviée, par exemple par des rouleaux, de manière à sortir du bain en traversant sa surface. Une telle disposition a pour effet, à profondeur de bain égale, d'augmenter le temps de séjour de la bande dans le bain par rapport à la configuration précédemment décrite.

Des essais de laboratoire ont été réalisés pour les nuances d'acier inoxydable suivantes : AISI 430 (norme ASTM A176) pour l'étude de la précipitation éventuelle d'austénite et de sa transformation en martensite; AISI 304 (norme ASTM A167) pour l'évaluation des vitesses de refroidissement : la finesse de la structure dendritique de solidification d'un acier austénitique est prévisible par attaque métallographique, et peut être reliée aux conditions de refroidissement. Les résultats d'essais effectués avec des échantillons de ces nuances d'acier, à une température de trempe de 1500°C dans un bain 6 d'étain liquide à 300°C, refroidi en 0,45 seconde environ, à une température de 500°C, sont les suivants :
- la nuance AISI 430 présente une structure ferritique contenant très peu de phase martensitique (moins de 1%),
- la vitesse de refroidissement estimée à partir de la taille de structure de la nuance austénitique AISI 304, est comprise entre 5000°C/s et 15000°C/s.

Ces essais ont donc confirmé la validité du procédé selon l'invention pour atteindre le but recherché.

La seconde forme de réalisation du dispositif (Fig.2) visée par l'invention comprend, outre les cylindres 2, des moyens de trempe consistant dans des buses 8 de projection d'un gaz inerte liquéfié sur la bande solidifiée 3 immédiatement à sa sortie de l'espace de coulée. Ces buses 8 sont disposées en deux rangées placées sous les cylindres 2 de part et d'autre de la bande, en une disposition similaire à celle des buses 7 (Fig.1). En effet les ouvertures de soufflage des buses 8 sont dirigées sur les faces opposées de la partie supérieure de la bande 3, immédiatement après son décollement de la surface des cylindres 2. Le gaz inerte peut être par exemple de l'argon ou de l'azote, utilisé à l'état liquide pour bénéficier de sa vaporisation au contact du métal solidifié. Ce gaz peut être soufflé à un débit de 100 000 Nm³/h par exemple, pour une vitesse de défilement de la bande 3 d'environ 1m/s.

Le dispositif est avantageusement complété par un capot 9 schématiquement représenté, disposé sous la lingotière formée par les cylindres 2, dimensionné de manière à envelopper à la fois les rangées de buses 8 et la bande 3 en étant fermé à ses extrémités par des moyens non représentés. Le capot 9 présente à son extrémité inférieure une ouverture 10 permettant l'extraction de la bande 3, en continu, vers une installation non représentée. Il permet de confiner le gaz projeté sur la bande 3, sur une longueur de ligne suffisante pour assurer une protection de ladite bande contre l'oxydation superficielle par l'air environnant, s'ajoutant à la trempe obtenue par la projection du gaz inerte par les buses 8.

Des essais de laboratoire ont été réalisés pour la nuance d'acier inoxydable AISI 430 (norme ASTM A176) à l'aide d'un dilatomère absolu. Un échantillon de métal a été refroidi en 2,5s, à partir de 1250°C jusqu'à une température de 500°C, par projection d'hélium à l'état gazeux dans le four. La structure de l'échantillon est ferritique et contient moins de 1% de martensite.

Ces essais ont également confirmé la validité du procédé selon l'invention pour atteindre le but recherché.

Le métal obtenu par le procédé et le dispositif selon l'invention est plus aisé à cisailler et à bobiner en sortie de ligne de coulée, grâce à la suppression quasi-totale de martensite dans la matrice ferritique.

## Revendications

1. Procédé de fabrication d'une bande (3) en acier inoxydable semi ferritique à partir d'un bain (1) de métal en fusion comprenant : C < = 0,12%; Mn ≦ 1,00%; Si ≦ 1,00%; Cr = 16-18%; P ≦ 0,04%; S ≦ 0,030%, le reste étant constitué de fer et des impuretés résiduelles, caractérisé en ce qu'on effectue la solidification du métal dans une lingotière de coulée continue constituée de deux cylindres refroidis (2), tournant dans des sens opposés et disposés l'un en regard de l'autre de manière à définir entre eux un espace de coulée, en ce que l'on extrait en continu de la lingotière une bande d'acier solidifiée (3), et en ce que sous la lingotière, on soumet ladite bande à un milieu de trempe de manière à refroidir ladite bande (3) sous la lingotière à une vitesse de 300°C/s au minimum jusqu'à une température de 500°C environ au moins, afin de la refroidir rapidement et suffisamment longtemps pour empêcher la formation d'austénite.

2. Procédé selon la revendication 1, caractérisé en ce que ladite bande (3) est refroidie sous la lingotière juste après qu'elle ait quitté les cylindres refroidis (2).

3. Procédé selon la revendication 1, caractérisé en ce que l'on utilise comme milieu de trempe un bain d'alliage fondu (6) à base de plomb, d'étain, et de zinc ou de deux de ces métaux fondus, ou de l'un d'eux seulement, ou un sel fondu tel qu'un mélange de KNO3, NaNO2 et NaNO3 , dans lequel sont immergés la partie inférieure des cylindres (2) et le haut de la bande (3).

4. Procédé selon la revendication 1, caractérisé en ce qu'on utilise comme milieu de trempe un gaz inerte, réfrigéré à l'état liquide, qu'on projette sur le haut de la bande (3) sur ses faces opposées et sous les cylindres (2) juste après décollement de la bande de ces derniers.

5. Dispositif pour la mise en oeuvre du procédé selon la revendication 1, du type comprenant une lingotière de coulée continue formée de deux cylindres refroidis (2), tournant dans des sens opposés et disposés l'un en regard de l'autre de manière a définir entre eux un espace de coulée, et des moyens de trempe de la bande (3) d'acier solidifiée disposés sous la lingotière, caractérisé en ce que lesdits moyens de trempe comprennent un bain liquide (6) disposé sous la lingotière (2), à travers lequel peut être extraite la bande d'acier solidifiée (3), ce bain étant contenu dans un récipient (4) dont le fond est pourvu d'une ouverture (5) pour le passage de la bande solidifiée.

6. Dispositif selon la revendication 5 , caractérisé en ce que des moyens sont prévus pour retenir le liquide entraîné par le défilement de la bande (3), tels que des buses (7) placées sous le récipient (4) de chaque côté de la bande, et pouvant projeter un fluide sur cette dernière à sa sortie du récipient, tel que de l'eau ou un mélange atomisé eau-air.

7. Dispositif pour la mise en oeuvre du procédé selon la revendication 1, du type comprenant une lingotière de coulée continue formée de deux cylindres refroidis (2), tournant dans des sens opposés et disposés l'un en regard de l'autre de manière à définir entre eux un espace de coulée, et des moyens de trempe de la bande (3) d'acier solidifiée disposés sous la lingotière, caractérisé en ce que lesdits moyens de trempe comprennent des buses (8) de projection d'un gaz inerte liquéfié sur la bande (3) solidifiée, à sa sortie de l'espace de coulée, placées sous les cylindres (2) de part et d'autre de la bande.

## Claims

1. Process for manufacturing a strip (3) of semiferritic stainless steel from a bath (1) of molten metal comprising: C < = 0.12 %; Mn ≦ 1.00 %; Si ≦ 1.00 %; Cr = 16-18 %; P ≦ 0.04 %, S ≦ 0.030 %, the remainder consisting of iron and residual impurities,
characterised in that the metal is solidified in a continuous casting ingot mould consisting of two cooled cylinders (2) rotating in opposite directions and arranged facing one another so as to define a casting space between them, in that a solidified steel strip (3) is continuously removed from the ingot mould, and in that, under the ingot mould, the strip is subjected to a tempering medium so as to cool said strip (3) under the ingot mould at a minimum speed of 300°C/s, at least to a temperature of about 500°C, in order to cool it rapidly enough and for long enough to prevent the formation of austenite.

2. Process according to claim 1, characterised in that the strip (3) is cooled below the ingot mould just after it has left the cooled cylinders (2).

3. Process according to claim 1, characterised in that a bath of molten alloy (6) based on lead, tin and zinc or two of these molten metals, or only one of them, or a molten salt such as a mixture of KNO3, NaNO2 and NaNO3 is used as she tempering medium, in which the lower part of the cylinders (2) and the top of the strip (3) are immersed.

4. Process according to claim 1, characterised in that an inert gas, cooled to the liquid state, is used as the tempering medium, which is sprayed over the top of the strip (3) over its opposing surfaces and under the cylinders (2) just after the strip has detached itself from these cylinders.

5. Apparatus for carrying out the process according to claim 1, of the type comprising a continuous casting ingot mould formed by two cooled cylinders (2) rotating in opposite directions and arranged opposite one another so as to define a casting space between them, and means for tempering the solidified steel strip (3) arranged below the ingot mould, characterised in that said tempering means comprise a liquid bath (6) arranged below the ingot mould (2), through which the solidified steel strip (3) can be removed, this bath being contained in a container (4) the base of which is provided with an opening (5) for the solidified strip to pass through.

6. Apparatus according to claim 5, characterized in that means are provided for holding the liquid carried along with the strip (3), such as nozzles (7) placed below the container (4) on each side of the strip, which are capable of spraying a fluid such as water or an atomised mixture of water and air over the strip as it leaves the container.

7. Apparatus for carrying out the process according to claim 1, of the type comprising a continuous casting ingot mould formed by two cooled cylinders (2) rotating in opposite directions and arranged opposite one another so as to define a casting space between them, and means for tempering the solidified steel strip (3) which are arranged below the ingot mould, characterised in that the tempering means comprise nozzles (8) for spraying a liquefied inert gas over the solidified strip (3) as it leaves the casting space, which are located below the cylinders (2) on each side of the strip.

## Patentansprüche

1. Verfahren zur Herstellung eines Bandes (3) aus semi-ferritischem nichtrostendem Stahl ausgehend von einer Metallschmelze (1), welche aufweist: C < = 0,12%; Mn ≦ 1,00%; Si ≦ 1,00%; Cr = 16-18%; P ≦ 0,04%; S ≦ 0,30%, Rest Eisen und Restverunreinigungen, dadurch gekennzeichnet, daß die Erstarrung des Metalls in einer Stranggießkokille bewirkt wird, welche durch zwei gekühlte Zylinder (2) gebildet ist, welche sich in entgegengesetztem Sinne drehen und einander gegenüberliegend so angeordnet sind, daß sie zwischen sich einen Gießzwischenraum definieren, daß aus der Kokille kontinuierlich ein erstarrtes Stahlband (3) abgezogen wird, und daß das Band unter der Kokille einem Abschreckmittel derart ausgesetzt wird, daß das Band (3) unter der Kokille mit einer Geschwindigkeit von mindestens 300°C/s bis auf eine Temperatur von mindestens etwa 500°C abgekühlt wird, damit es schnell und ausreichend lange für eine Verhinderung der Austenitbildung gekühlt wird.

2. Verfahren nach Anspruch 1, dadurch gekennzeichnet, daß das Band (3) unter der Kokille, unmittelbar nachdem es die gekühlten Zylinder (2) verlassen hat, gekühlt wird.

3. Verfahren nach Anspruch 1, dadurch gekennzeichnet, daß als Abschreckmittel eine Legierungsschmelze (6) auf Basis von Blei, Zinn und Zink oder von zwei dieser geschmolzehen Metalle, oder nur von einem von diesen, oder ein geschmolzenes Salz, wie ein Gemisch aus KNO₃, NaNO₂ und NaNO₃, in welche bzw. welches der untere Teil der Zylinder (2) und der obere Teil des Bandes (3) eingetaucht sind, verwendet wird.

4. Verfahren nach Anspruch 1, dadurch gekennzeichnet, daß als Abschreckmittel ein in den flüssigen Zustand gekühltes inertes Gas verwendet wird, welches auf den oberen Teil des Bandes (3) auf seine entgegengesetzten Seiten und unter den Zylindern (2) direkt nach dem Lösen des Bandes von diesen aufgeschleudert wird.

5. Vorrichtung zur Durchführung des Verfahrens nach Anspruch 1 einer Art mit einer Stranggießkokille, die durch zwei gekühlte Zylinder (2) gebildet ist, welche in entgegengesetztem Sinne drehen und einander gegenüberliegend so angeordnet sind, daß sie zwischen sich einen Gießzwischenraum definieren, und Mitteln zum Abschrecken des erstarrten Stahlbandes (3), welche unter der Kokille angeordnet sind, dadurch gekennzeichnet, daß die Abschreckmittel eine unter der Kokille (2) angeordnete Schmelze (6) aufweisen, durch welche das erstarrte Stahlband (3) abgezogen werden kann, wobei die Schmelze in einem Behälter (4) enthalten ist, dessen Boden mit einer Öffnung (5) für den Durchtritt des erstarrten Bandes versehen ist.

6. Vorrichtung nach Anspruch 5, dadurch gekennzeichnet, daß Mittel zum Zurückhalten von durch das Vorbeilaufen des Bandes (3) mitgenommener Flüssigkeit, wie unter dem Behälter (4) auf jeder Seite des Bandes angeordnete Düsen (7), welche ein Fluid, wie etwa Wasser oder ein vernebeltes Wasser-Luftgemisch, auf das Band bei seinem Verlassen des Behälters aufschleudern können, vorgesehen sind.

7. Vorrichtung zur Durchführung des Verfahrens nach Anspruch 1 einer Art mit einer Stranggießkokille, die durch zwei gekühlte Zylinder (2) gebildet ist, welche in entgegengesetztem Sinne drehen und einander gegenüberliegend so angeordnet sind, daß sie zwischen sich einen Gießzwischenraum defineren, und Mitteln zum Abschrecken des erstarrten Stahlbandes (3), welche unter der Kokille angeordnet sind,
dadurch gekennzeichnet, daß die Abschreckmittel Düsen (8) zum Aufschleudern eines inerten Flüssiggases auf das erstarrte Band (3) am Ausgang des Gießzwischenraums, angeordnet unter den Zylindern (2) beiderseits des Bandes, aufweisen.
